# FASCICULE DE BREVET EUROPEEN

(11) **EP 0 691 395 B1**
(45) Date de publication et mention de la délivrance du brevet: **12.04.2000**
(21) Numéro de dépôt: 95401592.1
(22) Date de dépôt: 03.07.1995
(51) Int. Cl.: C10M 159/24

(54) **Hydroxyde de calcium colloidal et ses utilisations**
Kolloidales Kalziumhydroxid und seine Verwendung
Colloidal calcium hydroxide and uses thereof

(30) Priorité: 06.07.1994 FR 9408448
(43) Date de publication de la demande: 10.01.1996
(73) Titulaire: INSTITUT FRANCAIS DU PETROLE, 92502 Rueil-Malmaison (FR)
(72) Inventeur: Born, Maurice, F-92000 Nanterre (FR); Chivé, Agnès, F-93350 Le Bourget (FR); Delfort, Bruno, F-75005 Paris (FR)

(56) Documents cités:
- US-A- 2 779 784
- US-A- 3 021 280
- US-I- T 915 005

## Description

L'invention concerne de nouveaux produits colloïdaux contenant essentiellement de la chaux au coeur des micelles stalbilisées au sein d'un milieu organique par un agent tensioactif, selon un édifice de type micelle inverse.

On sait qu'il est possible de produire de l'hydroxyde de calcium Ca(OH)₂ par réaction de l'eau sur certains composés du calcium, tels que la chaux vive (ou oxyde de calcium) CaO, ou l'hydrure de calcium CaH₂, ou sur le calcium métallique. Les réactions mises en jeu sont les suivantes : ${\text{CaO + H}}_{\text{2}} {\text{O → Ca(OH)}}_{\text{2}}$${\text{CaH}}_{\text{2}} {\text{+ 2H}}_{\text{2}} {\text{O → Ca(OH)}}_{\text{2}} {\text{+ 2H}}_{\text{2}}$${\text{Ca + 2H}}_{\text{2}} {\text{O → Ca(OH)}}_{\text{2}} {\text{+ H}}_{\text{2}}$

Dans l'art antérieur on connait des composés de calcium colloïdaux tels que le carbonate de calcium ou le borate de calcium obtenus respectivement par réaction d'anhydride carbonique ou d'acide borique sur la chaux CaO ou Ca (OH)₂ en présence d'agents tensioactifs.

On a maintenant découvert qu'il était possible de préparer des produits colloïdaux contenant du calcium sous la forme de l'hydroxyde Ca(OH)₂.

Les produits de l'invention peuvent être définis d'une manière générale par le fait qu'ils consistent en des produits colloïdaux contenant de l'hydroxyde de calcium au coeur de micelles stabilisées dans un milieu organique par une couronne de tensioactif, selon un édifice de type micelle inverse.

Les produits colloïdaux contenant de la chaux selon l'invention peuvent être préparés par réaction d'oxyde de calcium CaO, d'hydrure de calcium CaH₂ ou de calcium métallique avec de l'eau, dans un milieu organique en présence d'un agent tensioactif consistant en général en un sulfonate de calcium, d'un autre métal alcalino-terreux ou d'un métal alcalin ; on utilise plus particulièrement des alkylaryl sulfonates.

Les milieux organiques dans lesquels peut être formée la "chaux colloïdale" de l'invention, peuvent être :
- des hydrocarbures aliphatiques tels que par exemple les hexanes ou les heptanes.
- des hydrocarbures cycloaliphatiques tels que par exemple le cyclohexane ;
- des hydrocarbures aromatiques tels que par exemple le toluène ou les xylènes;
- des hydrocarbures halogénés, par exemple chlorés tels que le mono-chloro ou le dichlorobenzène, ou le dichloro- ou le trichloro-éthane,
- des composés hètérocycliques tels que le tétrahydrofuranne.

Le tensioactif mis en jeu peut être plus particulièrement un alkylaryl sulfonate de métal alcalin (sodium ou potassium) ou de métal alcalino-terreux (magnésium, calcium ou baryum).

Lorsque l'on souhaite utiliser un alkylaryl sulfonate de calcium, celui-ci peut être formé in situ par réaction entre un acide alkylarylsulfonique et de l'hydroxyde de calcium formé dans le milieu.

La réaction peut être réalisée avantageusement en présence d'un promoteur qui peut être par exemple un monoalcool aliphatique tel que le méthanol. On peut en outre opérer au sein d'une huile de dilution minérale ou synthétique.

La température de réaction est généralement comprise entre 0 et 85°C, le plus souvent entre 5 et 45°C.

Les produits de l'invention présentent en général une teneur en calcium qui peut aller jusqu'à environ 35 % en masse par rapport à la matière active (coeur de la micelle constitué d'hydroxyde de calcium + tensioactif, à l'exclusion de l'éventuelle huile de dilution).

La réserve de basicité des produits sous forme diluée dans une huile à une concentration de 30 à 60 % en masse de matière active, correspond à un TBN ("Total Base Number") d'environ 100 à 500, le plus souvent de 200 à 400 mg de potasse par gramme de produit.

La structure de la chaux Ca(OH)₂ constituant le coeur de la micelle est confirmée par l'analyse Infrarouge.

Enfin, la teneur en soufre des produits provenant de l'alkylarylsufonate utilisé comme tensioactif peut être par exemple de 1 à 5 % en masse par rapport à la matière active.

Les produits de l'invention dont l'interêt réside dans le fait qu'ils constituent une source de chaux dispersée dans un milieu organique, peuvent trouver des utilisations dans toutes les applications connues pour les carbonates de calcium, notamment comme additifs détergents dans les huiles lubrifiantes. Ils peuvent en outre être utilisés comme intermédiaires de synthèse dans diverses réactions dans lesquelles on a besoin d'introduire de la chaux dans un milieu organique.

Les exemples suivant illustrent l'invention. L'exemple préliminaire A décrit la synthèse d'un alkylaryl sulfonate de calcium qui sera utilisé comme agent tensioactif dans les exemples 1 à 3.

### Exemple A : synthèse d'un alkylarylsulfonate de calcium

Dans un réacteur équipé d'un agitateur et d'un séparateur de Dean et Stark, on introduit 250g (0,357 mole) d'un acide alkylarylsulfonique de masse molaire moyenne équivalente à 700, 256,7g d'une huile 130 neutral, 37g (0,50 mole) de chaux Ca(OH)₂,500ml de toluène et 30ml de méthanol. On chauffe le milieu jusqu'à distillation du méthanol, puis de l'eau formée par neutralisation de l'acide sulfonique. Aprés retour à la température ambiante, on procède à la filtration du milieu, puis à l'élimination du solvant sous pression réduite. On obtient 503g d'un alkylarylsulfonate de calcium qui contient :
Ca = 1,4 % en masse
S = 2,2 % en masse

### Exemple 1

Dans un réacteur équipé d'un agitateur et d'un système d'introduction de solide, on introduit 40g du produit préparé dans l'exemple A, que l'on dissout dans 100ml de 1,1,2-trichloroéthane. Sous agitation, on introduit 2,8g (0,156 mole) d'eau, puis en 3 heures à une température comprise entre 20°C et 40°C 15g (0,267 mole) de chaux CaO. Aprés filtration du milieu, on élimine le solvant sous pression réduite. On obtient un produit homogène dont les caractéristiques sont les suivantes :
Ca = 9,0% en masse
S = 1.9% en masse

Réserve alcaline 230 mg KOH/g de produit (TBN méthode ASTM 2896).Le spectre infrarouge du produit est présenté sur la figure 1. Les nombres d'ondes (cm⁻¹) sont portés en abscisses et les absorbances en ordonnées (A).

L'examen de ce spectre confirme la structure du produit micellisé (signal à 3643 cm-1 relatif aux groupements hydroxyles de la chaux Ca(OH)₂).

### Exemple 2

Dans un réacteur équipé d'un agitateur et d'un système d'introduction de solide, on introduit 40g du produit préparé dans l'exemple A que l'on dissout dans 100ml de 1,1,2-trichloroéthane. Sous agitation, on introduit 2,8g (0,156 mole) d'eau, puis en 4 heures à une température comprise entre 5°C et 15°C, 3,15g (0,075 mole) d'hydrure de calcium CaH₂. Après filtration du milieu, on élimine le solvant sous pression réduite. On obtient un produit homogène dont les caractéristiques sont les suivantes :
Ca = 6,0 % en masse
S =2,2 % en masse

Réserve alcaline 140 mg KOH/g de produit (TBN méthode ASTM 2896)
L'examen du spectre infrarouge analogue à celui de l'exemple 1 confirme la structure du produit .

### Exemple 3

Dans un réacteur équipé d'un agitateur et d'un système d'introduction de solide, on introduit 40g du produit préparé dans l'exemple A, que l'on dissout dans 100ml de 1,1,2-trichloroéthane. Sous agitation, on introduit en même temps 2,8g (0,156 mole) d'eau et 15g (0,267 mole) de chaux CaO en maintenant la température inférieure à 10°C. On maintient le milieu à cette température pendant 3 heures. Aprés filtration, on élimine le solvant sous pression réduite. On obtient un produit homogène dont les caractéristiques sont les suivantes :
Ca = 10,5 % en masse
S = 1,2 % en masse

Réserve alcaline 283 mg KOH/g de produit (TBN méthode ASTM 2896)
L'examen du spectre infrarouge analogue à celui de l'exemple 1 confirme la structure du produit .

### Exemple 4

Dans un réacteur équipé d'un agitateur et d'une ampoule de coulée, on introduit 28g d'un acide alkylarylsulfonique de masse molaire moyenne équivalente à 700, 200ml de toluène, 10ml de méthanol et 60g d'une huile minérale 130 neutral. On disperse dans le milieu 30g (0,714 mole) d'hydrure de calcium CaH₂. Sous agitation, on introduit au moyen d'une ampoule de coulée une solution de 23,4g (1,28 mole) d'eau dans 150ml de tétrahydrofuranne en 5 heures,à une température n'excédant pas 20°C.On maintient le milieu à cette température pendant 3 heures.Aprés filtration, on élimine le solvant sous pression réduite. On obtient un produit homogène dont les caractéristiques sont les suivantes :
Ca = 14,6 % en masse
S = 1,4 % en masse

Réserve alcaline 413 mg KOH/g de produit (TBN méthode ASTM 2896)
L'examen du spectre infrarouge analogue à celui de l'exemple 1 confirme la structure du produit .

### Exemple 5

Dans un réacteur équipé d'un agitateur et d'une ampoule de coulée, on introduit 28g d'un acide alkylarylsulfonique de masse molaire moyenne équivalente à 700, 200ml de toluène, 10ml de méthanol et 60g d'une huile minérale 130 neutral. On disperse dans le milieu 28,6g (0,714 mole) de calcium métal. Sous agitation, on introduit au moyen de l'ampoule une solution de 23,4g (1,28 mole) d'eau dans 150ml de tétrahydrofuranne en 5 heures à une température n'excédant pas 20°C. On maintient le milieu à cette température pendant 4 heures.Après filtration, on élimine le solvant sous pression réduite. On obtient un produit homogène dont les caractéristiques sont les suivantes :
Ca = 4,95 % en masse
S = 1,91 % en masse

Réserve alcaline 108 mg KOH/g de produit (TBN méthode ASTM 2896)
L'examen du spectre infrarouge analogue à celui de l'exemple 1 confirme la structure du produit .

## Revendications

1. Un produit colloïdal caractérisé en ce qu'il contient de l'hydroxyde de calcium Ca(OH)2 au coeur de micelles stabilisées dans un milieu organique par une couronne d'agent tensioactif selon un édifice de type micelle inverse et présentant un indice de basicité correspondant à un TBN de 100 à 500 selon la norme ASTM D-2896.

2. Produit colloïdal selon la revendication 1, caractérisé en ce que ledit agent tensioactif est choisi parmi les alkylaryl sulfonates de calcium, les alkylaryl sulfonates d'autres métaux alcalino-terreux et les alkylarylsulfonates de métaux alcalins.

3. Produit colloïdal selon l'une des revendications 1 et 2, caractérisé en ce que ledit milieu organique comprend au moins un solvant organique choisi parmi les hydrocarbures aliphatiques, cycloaliphatiques, ou aromatiques, éventuellement chlorés et des composés hétérocycliques liquides à la température ordinaire.

4. Produit colloïdal selon la revendication 3, caractérisé en ce que ledit solvant organique est choisi parmi les hexanes, les heptanes, le cyclohexane, le toluène, les xylènes, le monochlorobenzène, le dichlorobenzène et le tétrahydrofuranne.

5. Produit colloïdal selon l'une des revendications 1 à 4, caractérisé en ce qu'il est obtenu par réaction d'oxyde de calcium CaO, d'hydrure de calcium CaH₂ ou de calcium métallique avec de l'eau dans un milieu organique en présence d'un agent tensioactif.

6. Produit colloïdal selon la revendication 5, caractérisé en ce que l'on utilise l'oxyde de calcium CaO.

7. Produit colloïdal selon la revendication 5, caractérisé en ce que l'on utilise l'hydrure de calcium CaH₂.

8. Produit colloïdal selon la revendication 5, caractérisé en ce que l'on utilise le calcium métallique Ca.

9. Produit colloïdal selon l'une des revendications 5 à 8, caractérisé en ce la réaction est effectuée à une température de 0 à 85 °C.

10. Produit colloïdal selon l'une des revendication 5 à 9, caractérisé en ce que ledit agent tensioactif comprend un alkylarylsulfonate de calcium.

11. Produit colloïdal selon la revendication 10, caractérisé en ce que l'alkylarylsulfonate de calcium est formé in situ par réaction entre un acide alkylarylsulfonique et de l'hydroxyde de calcium formé dans le milieu.

12. Produit colloïdal selon l'une des revendications 1 à 11, caractérisé en ce qu'il est dilué dans une huile à une concentration de 30 à 60 % en masse.

13. Produit colloïdal selon la revendication 12, caractérisé en ce qu'il présente un indice de basicité correspondant à un TBN de 200 à 400 mg de potasse par gramme de produit, selon la norme ASTM D-2896.

14. Utilisation d'un produit colloïdal selon l'une des revendications 1 à 13 comme source de chaux dans des réactions en milieu organique.

15. Utilisation d'un produit colloïdal selon les revendications 1 à 13 comme additif détergent dans les huiles lubrifiantes.

## Patentansprüche

1. Kolloidales Produkt, dadurch gekennzeichnet, daß es Calciumhydroxid Ca(OH)₂ im Innern von Micellen enthält, die in einem organischen Medium stabilisiert sind durch eine Tensid-Hülle entsprechend einer Struktur vom Umkehrmicellen-Typ und einen Basizitäts-Index entsprechend einer TBN von 100 bis 500 gemäß der Norm ASTM D-2896 aufweist.

2. Kolloidales Produkt nach Anspruch 1, dadurch gekennzeichnet, daß das genannte Tensid ausgewählt wird aus Calciumalkylarylsulfonaten, Alkylarylsulfonaten anderer Erdalkalimetalle und Alkalimetallalkylarylsulfonaten.

3. Kolloidales Produkt nach einem der Ansprüche 1 und 2, dadurch gekennzeichnet, daß das genannte organische Medium mindestens ein organisches Lösungsmittel umfaßt, das ausgewählt wird aus aliphatischen, cycloaliphatischen oder aromatischen Kohlenwasserstoffen, die gegebenenfalls chloriert sind, und heterocyclischen Verbindungen, die bei Normaltemperatur flüssig sind.

4. Kolloidales Produkt nach Anspruch 3, dadurch gekennzeichnet, daß das genannte organische Lösungsmittel ausgewählt wird aus Hexanen, Heptanen, Cyclohexan, Toluol, Xylolen, Monochlorbenzol, Dichlorbenzol und Tetrahydrofuran.

5. Kolloidales Produkt nach einem der Ansprüche 1 bis 4, dadurch gekennzeichnet, daß es erhalten wird durch die Reaktion von Calciumoxid CaO, Calciumhydrid CaH₂ oder metallischem Calcium mit Wasser in einem organischen Medium in Gegenwart eines Tensids.

6. Kolloidales Produkt nach Anspruch 5, dadurch gekennzeichnet, daß man Calciumoxid CaO verwendet.

7. Kolloidales Produkt nach Anspruch 5, dadurch gekennzeichnet, daß man Calciumhydrid CaH₂ verwendet.

8. Kolloidales Produkt nach Anspruch 5, dadurch gekennzeichnet, daß man metallisches Calcium Ca verwendet.

9. Kolloidales Produkt nach einem der Ansprüche 5 bis 8, dadurch gekennzeichnet, daß die Reaktion bei einer Temperatur von 0 bis 85°C durchgeführt wird.

10. Kolloidales Produkt nach einem der Ansprüche 5 bis 9, dadurch gekennzeichnet, daß das genannte Tensid ein Calciumalkylarylsulfonat umfaßt.

11. Kolloidales Produkt nach Anspruch 10, dadurch gekennzeichnet, daß das Calciumalkylarylsulfonat in situ gebildet wird durch Reaktion zwischen einer Alkylarylsulfonsäure und Calciumhydroxid, das sich in dem Medium gebildet hat.

12. Kolloidales Produkt nach einem der Ansprüche 1 bis 11, dadurch gekennzeichnet, daß es in einem Öl verdünnt auf eine Konzentration von 30 bis 60 Massenprozent vorliegt.

13. Kolloidales Produkt nach Anspruch 12, dadurch gekennzeichnet, daß es einen Basizitätsindex entsprechend einer TBN von 200 bis 400 mg Kaliumhydroxid pro g Produkt nach der Norm ASTM D-2896 aufweist.

14. Verwendung eines kolloidalen Produkts nach einem der Ansprüche 1 bis 13 als Quelle für Kalk in Reaktionen in einem organischen Medium.

15. Verwendung eines kolloidalen Produkts nach einem der Ansprüche 1 bis 13 als Detergens in Schmierölen.

## Claims

1. A colloidal product characterised in that it contains calcium hydroxide Ca(OH)₂ in the centre of micelles stabilised in an organic medium by a disk of a surfactant, in a reversed micelle, and having a base number corresponding to a Total Base Number of 100 to 500 in accordance with standard ASTM D - 2896.

2. A colloidal product according to claim 1, characterised in that said surfactant is selected from alkylaryl sulphonates of calcium, alkylaryl sulphonates of other alkaline-earth metals and alkylaryl sulphonates of alkali metals.

3. A colloidal product according to claim i or claim 2, characterised in that said organic medium comprises at least one organic solvent selected from aliphatic, cycloaliphatic or aromatic hydrocarbons, which may be chlorinated, and heterocyclic compounds which are liquid at normal temperatures.

4. A colloidal product according to claim 3, characterised in that said organic solvent is selected from hexanes, heptanes, cyclohexane, toluene, xylenes, monochlorobenzene, dichlorobenzene and tetrahydrofuran.

5. A colloidal product according to any one of claims 1 to 4, characterised in that it is obtained by reacting calcium oxide CaO, calcium hydride CaH₂ or calcium metal with water in an organic medium in the presence of a surfactant.

6. A colloidal product according to claim 5, characterised in that calcium oxide CaO is used.

7. A colloidal product according to claim 5, characterised in that calcium hydride CaH₂ is used.

8. A colloidal product according to claim 5, characterised in that calcium metal Ca is used.

9. A colloidal product according to any one of claims 5 to 8, characterised in that the reaction is carried out at a temperature of 0°C to 85°C.

10. A colloidal product according to any one of claims 5 to 9, characterised in that said surfactant comprises a calcium alkylaryl sulphonate.

11. A colloidal product according co claim 10, characterised in that the calcium alkylaryl sulphonate is formed in situ by reacting an alkylaryl sulphonic acid with the calcium hydroxide formed in the medium.

12. A colloidal product according to any one of claims 1 to 11, characterised in that it is diluted in an oil at a concentration of 30% to 60% by weight.

13. A colloidal product according to claim 12, characterised in that it has a base number corresponding to a TBN of 200 to 400 mg of potassium hydroxide per gram of product, in accordance with standard ASTM D-2896.

14. The use of a colloidal product as claimed in any one of claims 1 to 13 as a source of lime in reactions conducted in an organic medium.

15. The use of a colloidal product as claimed in any one of claims 1 to 13 as a detergent additive in lubricating oils.
